# EUROPÄISCHE PATENTSCHRIFT

(11) **EP 1 184 525 B1**
(45) Veröffentlichungstag und Bekanntmachung des Hinweises auf die Patenterteilung: **03.11.2004**
(21) Anmeldenummer: 01119297.8
(22) Anmeldetag: 10.08.2001
(51) Int. Cl.: E04C 2/16

(54) **Faserplatte**
Fibreboard
Panneau de fibres

(30) Priorität: 30.08.2000 DE 10042534
(43) Veröffentlichungstag der Anmeldung: 06.03.2002
(73) Patentinhaber: KRONOTEC AG, 6006 Luzern (CH)
(72) Erfinder: Bitzi, Johann, Dipl.-Ing., 6130 Willisau (CH); Hasch, Joachim, Dipl.-Holzwirt, 12055 Berlin (DE); Stadelmann, Rene, Dipl.-Ing., 6010 Kriens (CH); Schwind, Volker, Dipl.-Holzwirt, 15711 Königs Wusterhausen (DE)
(74) Vertreter: Rehmann, Thorsten, Dipl.-Ing.

(56) Entgegenhaltungen:
- EP-A- 0 733 756
- WO-A-95/20473
- DE-A- 19 600 478
- DE-C- 19 606 262
- US-A- 5 492 756

## Beschreibung

Die Erfindung betrifft einen Platte aus lignocellulosehaltigen Fasern und und einem Polyurethanleim als Bindemittel.

Eine solche Holzfaserplatte ist beispielsweise aus der DE 196 00 478 bekannt. Solche Platten werden als Bauplatten, zur Beplankung von Decken und Wänden oder beispielsweise in der Möbelindustrie verwendet. Die bekannten Platten sind bezogen auf ihre Größe recht schwer und deshalb teilweise umständlich zu handhaben. Werden sie als Bauplatten verwendet, müssen sie mit Spezialschrauben befestigt werden, um zu verhindern, dass die Platte an der Befestigungsstelle nicht ausbricht und vom Untergrund gelöst werden kann. Das Zuschneiden der Platten muss sorgfältig erfolgen, um ein Ausbrechen an der Schnittfuge zu vermeiden. Insgesamt erfordert die Verarbeitung der Bauplatten eine gewisse Erfahrung, um ein Ergebnis mit hoher Qualität zu erzielen. Insbesondere ungeübte Heimwerker können mit den Platten nur schwer umgehen.

Der Erfindung liegt die Aufgabe zugrunde, die bekannte Platte zu verbessern.

Zur Lösung der Aufgabe zeichnet sich die eingangs beschriebene Platte durch eine mittlere Rohdichte von nicht mehr als 350 kg/m³ aus, wobei der Dichteverlauf im Kern der Platte über einen Bereich von zwei Dritteln der Plattenstärke symmetrisch zur Mitte im wesentlichen konstant ist, und die Abweichung der mittleren Dichte im Kern zur maximalen Dichte in der Deckschicht maximal 15% höchstens jedoch 30 kg/m³ beträgt.

Durch diese Ausgestaltung wird eine sehr leichte Platte mit einem im wesentlichen konstanten Dichtegradienten geschaffen. Durch ihr geringes Gewicht lässt sich die Platte gut handhaben. Der im wesentlichen konstante Dichtegradient führt zu einer hohen Biegeschubsteifigkeit und erleichtert außerdem die Bearbeitung der Platte. So ist es möglich, Ausfräsungen von im Grunde genommen beliebiger Tiefe vorzunehmen, wodurch sie trotz ihres geringen Gewichts gut als Bau- und Möbelplatte verwendet werden kann. Die konstante Dichte gestattet beispielsweise Bauplatten auf einfache Art und Weise auf der Unterkonstruktion zu befestigen, indem sie mit einem handelsüblichen Druckluftnagelgerät angetackert werden können. Die über den Querschnitt konstante Dichte stellt dabei sicher, dass der Nagel nicht durch die Platte durchgeschossen werden kann. Es ist außerdem möglich, die Seitenränder der Platte mit einem Feder-/Nut-Profil zu versehen. Dadurch ist es möglich, aneinandergrenzende Platten einfach miteinander zu verbinden und eine winddichte Anschlussfuge zu erreichen, die nicht besonders isoliert werden muss.

Die maximale Dichte in der Deckschicht kann kleiner oder größer sein als die mittlere Dichte im Kern. Wenn die Dichte in der Deckschicht kleiner ist als im Kern, werden die Trittschalleigenschaften der Platte deutlich verbessert.

Durch die besondere Ausgestaltung der Dichte kann bei einer Platte mit einer mittleren Rohdichte im Bereich von 180 kg/m³ eine Wärmeleitfähigkeit λ von 0,04 - 0,05 W/mK eingestellt werden. Damit dämmt eine solche Faserplatte wie ein mineralischer Dämmstoff.

Das geringe Gewicht der Platte lässt es auch zu, auch Plattenstärken von 30 mm oder 80 mm zu realisieren, ohne dass die Handhabbarkeit der Platte sonderlich eingeschränkt wäre. Dadurch kann eine sehr gute Wärmedämmung mit der Platte realisiert werden. Die Platte weist außerdem eine gute Schalldämmung, insbesondere Trittschalldämmung auf. So kann sie nicht nur als Türfüllung, sondern auch als Fussbodenunterkonstruktion für estrichfreie Böden zur Belegung mit Teppichböden oder dergleichen Verwendung finden. Die Plattenoberfläche ist so fein, dass Zementschlämme nicht eindringen können und die Trittschalldämmung dadurch nicht zunichte gemacht wird. Ein Bodenaufbau kann dadurch kostengünstiger hergestellt werden. Bisher wurden Mineralfasermatten verwendet, auf die eine Sperrfolie aufgelegt werden musste, um das Eindringen der Zementschlämme zu verhindern.

Vorzugsweise weist die Platte eine Dicke von 30 mm bis 80 mm auf.

Mit Hilfe einer Zeichnung soll ein Ausführungsbeispiel der Erfindung nachfolgend näher erläutert werden. Es zeigt:
- Figur 1 -: einen Teilausschnitt einer Platte im Querschnitt;
- Figur 2 -: das Rohdichte-Profil bezogen auf den Querschnitt eines ersten Ausführungsbeispiels;
- Figur 2a -: das Rohdichte-Profil bezogen auf den Querschnitt eines zweiten Ausführungsbeispiels;
- Figur 3 -: eine Distanzkurve zur Herstellung einer erfindungsgemäßen Platte;

In der ultraleichten Holzfaserplatte ist ein Kern 1 und zwei die Ober- und Unterseite der Platte bildende Deckschichten 2 ausgebildet. Die Platte weist eine mittlere Dichte auf, die kleiner oder gleich 350 kg/m³ ist. Im Kern 1 verläuft die mittlere Dichte über mindestens zwei Drittel der Plattenstärke s symmetrisch zur Mittellinie M konstant. Die mittlere Dichte in den Deckschichten 2 weicht um maximal 15% von der mittleren Dichte im Kern 1 ab, sie beträgt aber höchstens 30 kg/m³ mehr. An einer Seitenkante kann eine Feder (3) aus der Platte ausgefräst sein, die zu einer hier nicht näher dargestellten auf der gegenüberliegenden Seitenkante vorgesehenen Nut korrespondiert, so dass zwei Platten ineinandergesteckt werden können und eine wind- und feuchtigkeitsdichte Verbindung geschaffen wird.

Zur Herstellung der Platte werden die mit dem Bindemittel vermischten Holzfasern mit einem Restfeuchtegehalt von 7% bis 12% zu einer Matte gestreut und geformt. Die Matte wird angewärmt und unter Zuführung weiterer Wärmeenergie in einer Contipresse zu der Platte verpresst, wobei die Matte zunächst kontinuierlich bis auf die Sollstärke s der Platte (beispielsweise 30 mm) gepresst wird und der Pressdruck für eine längere Zeitspanne konstant gehalten wird, wenn die Sollstärke s erreicht wird.

Anschließend wird mit einem konstanten Pressdruck weiter gefahren. Die spezifische Presszeit liegt bei 7 bis 10 Sekunden. Vorteilhaft hat sich eine spezifische Presszeit von 8,5 Sekunden herausgestellt. Sehr gute Ergebnisse wurden erzielt bei einer Vorschubgeschwindigkeit von 130 mm/s.

Figur 3 zeigt in der Distanzkurve die Einstellung der Presse (Distanz) über die Länge ihres Rahmens. Nachfolgend wird die zugehörige Wertetabelle wiedergegeben, wobei Distanz I die Einstellung für eine Platte herkömmlicher Bauart und Distanz II die Einstellung für eine Platte gemäß der Erfindung angibt.

| Rahmen [m] | Distanz I | Distanz II |
|---|---|---|
| | | |
| 1 | 44.00 | 60,00 |
| 2 | 39.00 | 53,00 |
| 3 | 38,50 | 50.00 |
| 4 | 37,50 | 46,00 |
| 5 | 37,00 | 43,00 |
| 6 | 36,60 | 40,50 |
| 7 | 37,00 | 38,00 |
| 8 | 37,00 | 38,00 |
| 9 | 37,00 | 36,50 |
| 10 | 37,00 | 36,50 |
| 11 | 37,00 | 34,50 |
| 12 | 37,00 | 34,50 |
| 13 | 37,00 | 34,50 |
| 14 | 36,70 | 33,50 |
| 15 | 36,70 | 33,50 |
| 16 | 36,70 | 33,50 |
| 17 | 38,00 | 33,00 |
| 18 | 38,00 | 33,00 |
| 19 | 40,00 | 32,50 |
| 20 | 40,00 | 32,50 |
| 21 | 41,50 | 31,95 |
| 22 | 41,50 | 31,95 |
| 23 | 41,50 | 31,95 |
| 24 | 41,30 | 31,85 |
| 25 | 41,30 | 31,85 |
| 26 | 41,30 | 31,85 |
| 27 | 40,50 | 31,65 |
| 28 | 40,50 | 31,65 |
| 29 | 36,50 | 31,65 |
| 30 | 36,50 | 31,65 |
| 31 | 31,50 | 31,45 |
| 32 | 31,50 | 31,45 |
| 33 | 31,00 | 31,45 |
| 34 | 31,00 | 31,45 |
| 35 | 31,00 | 31,45 |
| 36 | 31,00 | 31,45 |
| 37 | 31,00 | 31,45 |
| 38 | 31,00 | 31,45 |
| 39 | 31.00 | 31,45 |

Aus Figur 3 wird ersichtlich, dass zur Herstellung der erfindungsgemäßen Platte die Distanz in der Presse kontinuierlich reduziert wird. Wobei die Anfangsdistanz von 60 mm für eine Platte mit der Endstärke von 31,45 mm wesentlich größer ist als mit 44 mm bei der herkömmlichen Plattenfertigung.

## Patentansprüche

1. Platte aus lignocellulosehaltigen Fasern und einem Polyurethanleim als Bindemittel, **dadurch gekennzeichnet, daß** die Platte eine mittlere Rohdichte von nicht mehr als 350 kg/m³ aufweist, wobei der Dichteverlauf im Kern (1) über einen Bereich von zwei Dritteln der Plattenstärke (s) symmetrisch zur Mitte (M) im wesentlichen konstant ist, und die Abweichung der mittleren Dichte im Kern (1) zur maximalen Dichte in der Deckschicht (2) maximal 15% höchstens jedoch 30 kg/m³ beträgt.

2. Platte nach Anspruch 1, **gekennzeichnet durch** eine Wärmeleitfähigkeit (λ) von 0,04 - 0,05 W/mK.

3. Platte nach Anspruch 1 oder 2, **gekennzeichnet durch** eine Stärke (s) von mindestens 30 mm, insbesondere 30 mm bis 80 mm.

4. Platte nach einem der Ansprüche 1 bis 3, **dadurch gekennzeichnet, dass** an mindestens zwei sich gegenüberliegenden Seitenkanten ein Feder-Nut-Profil ausgebildet ist.

## Claims

1. Board made of fibres with a lignocellulose content and a polyurethane glue as the bonding agent, **characterized in that** the board has a mean bulk density of no more than 350 kg/m³, the density curve in the core (1) being substantially constant over a range of two-thirds of the board thickness (s), symmetrically with respect to the centre (M), and the deviation between the mean density in the core (1) and the maximum density in the covering layer (2) being a maximum of 15% but at most 30 kg/m³.

2. Board according to Claim 1, **characterized by** a thermal conductivity (λ) of 0.04 - 0.05 W/mK.

3. Board according to Claim 1 or 2, **characterized by** a thickness (s) of at least 30 mm, in particular 30 mm to 80 mm.

4. Board according to one of Claims 1 to 3, **characterized in that** a tongue-and-groove profile is formed on at least two opposite side edges.

## Revendications

1. Panneau en fibres contenant de la lignocellulose et une colle polyuréthane comme liant, **caractérisé en ce que** le panneau présente une densité brute moyenne de pas plus de 350 kg/m³, le profil de densité est sensiblement constant dans l'âme (1) sur une zone des deux tiers de l'épaisseur (s) du panneau, symétriquement par rapport au centre (M), et l'écart entre la densité moyenne dans l'âme (1) et la densité maximale dans la peau (2) est au maximum de 15% sans pouvoir dépasser 30 kg/m³.

2. Panneau selon la revendication 1, **caractérisé par** une conductibilité thermique (λ) de 0,04 à 0,05 W/mK.

3. Panneau selon la revendication 1 ou 2, **caractérisé par** une épaisseur (s) d'au moins 30 mm, en particulier 30 mm à 80 mm.

4. Panneau selon l'une des revendications 1 à 3, **caractérisé en ce qu'**un profil à tenon et mortaise est réalisé sur au moins deux bords latéraux opposés.
